# EUROPÄISCHE PATENTSCHRIFT

(11) **EP 0 610 236 B1**
(45) Veröffentlichungstag und Bekanntmachung des Hinweises auf die Patenterteilung: **20.09.1995**
(21) Anmeldenummer: 92919740.8
(22) Anmeldetag: 21.09.1992
(51) Int. Cl.: C25D 3/18, C25D 3/14

(54) **VERFAHREN ZUR HERSTELLUNG VERNICKELTER FORMTEILE**
PROCESS FOR MAKING NICKEL-PLATED CASTINGS
PROCEDE DE FABRICATION DE PIECES MOULEES NICKELEES

(30) Priorität: 30.10.1991 DE 4135710
(43) Veröffentlichungstag der Anmeldung: 17.08.1994
(73) Patentinhaber: BASF Aktiengesellschaft, 67063 Ludwigshafen (DE)
(72) Erfinder: OFTRING, Alfred, D-6702 Bad Duerkheim (DE); BURKHART, Bernd, D-6704 Mutterstadt (DE); SCHWENDEMANN, Volker, D-6730 Neustadt (DE); GLASER, Klaus, D-6800 Mannheim 1 (DE)
(86) Internationale Anmeldenummer: EP9202180
(87) Internationale Veröffentlichungsnummer: WO9309275

(56) Entgegenhaltungen:
- DD-B- 81 548
- DD-B- 108 777
- DE-A- 1 496 833
- FR-A- 2 292 057
- JP-A- 3 161 486
- US-A- 3 206 383
- Chemical Abstracts, Band 85, no. 1, 5 Juli 1976, (Columbus, Ohio, US), Takeda,Takeshi et al : "A new method for the preparation of a-keto carboxylic esters by the photo-oxidation of 1-(1-ethoxy=carbonylalkyl)pyridinium iodides ", siehe Seiten 413-414, Zusammenfassung 5160s,& Chem.Lett.1976, 4, 347- 34
- Chemical Abstracts, Band 115, 1991, Banks, Roland Eric et al: "Fluorcarbon derivates of nitrogen. Part 19. Synthesis and mass spectometric analysis of some pyridnium (tetrafluoro-4-pyridy) methylides" Zusammenfassung 158920c, & J. Fluorine Chem., 53(1), 127-142

## Beschreibung

Die vorliegende Erfindung betrifft ein verbessertes Verfahren zur Herstellung vernickelter Formteile durch galvanisches Abscheiden von Nickel aus wäßrig-sauren Bädern, die als wesentliche Bestandteile ein oder mehrere Nickelsalze, eine oder mehrere anorganische Säuren und ein oder mehrere Glanzmittel enthalten.

Ein Teil der hierbei als Glanzmittel eingesetzten Substanzen sind neue Stoffe. Deshalb betrifft die Erfindung weiterhin diese neuen Stoffe.

Es ist bekannt, daß saure Nickelelektrolyte in geringer Menge organische Substanzen enthalten müssen, wenn bei der galvanischen Nickelabscheidung eine glänzende, duktile und an der Oberfläche ebene Abscheidung des Metalls erzielt werden soll. Derartige Glanzmittel, die man in der Regel in primäre Glanzmittel ("Glanzträger") und sekundäre Glanzmittel ("Glanzbildner") unterteilt, werden üblicherweise als Kombination aus mehreren dieser Mittel eingesetzt, um die Wirkung zu steigern.

In der Literaturstelle "Praktische Galvanotechnik", Eugen G. Lenze Verlag, Saulgau, 4. Auflage 1984, Seite 268 bis 271 (1) werden Substanzklassen für übliche Glanzmittel für Nickelelektrolyte beschrieben. Eine Einteilung in primäre und sekundäre Glanzmittel und Einebner wird zwar getroffen, es wird aber gleichzeitig darauf hingewiesen, daß diese Einteilung nicht immer eindeutig vorgenommen werden kann. Als glanzerzeugende Substanzklassen werden genannt:
- Sulfonimide, z.B. Benzoesäuresulfimid
- Sulfonamide
- Benzolsulfonsäuren, z.B. Mono-, Di- und Tribenzolsulfonsäure
- Naphthalinsulfonsäuren, z.B. Mono-, Di- und Trinaphthalinsulfonsäure
- Alkylsulfonsäuren
- Sulfinsäure
- Arylsulfonsulfonate
- aliphatische Verbindungen mit Ethylen- und/oder Acetylenbindungen, z.B. Butindiol
- ein- und mehrkernige stickstoffhaltige Heterocyclen, welche noch weitere Heteroatome wie Schwefel oder Selen enthalten können
- Cumarin
- Amine und quaternäre Ammoniumverbindungen als Einebnungsmittel
- Saccharin.

In der DE-B 11 91 652 (2) werden ein- oder mehrkernige heterocyclische Stickstoffbasen vom aromatischen Typ in quaternisierter Form wie Pyridiniumsalze, z.B. 2-Pyridinium-1-sulfatoethan, als Einebnungsmittel, d.h. Glanzmittel, für saure galvanische Nickelbäder beschrieben. Diese Mittel werden zusammen mit üblichen Grundglanzmitteln wie Benzol-m-disulfonsäure, Diaryldisulfimiden oder Sulfonamiden verwendet.

In der DD 81 548 (3) und der DD 108 777 (4) werden Pyridiniumessigsäurederivate der allgemeinen Formel II
in der R⁹ Wasserstoff, Alkyl oder Alkenyl bedeutet, als Glanzbildner für die galvanische Abscheidung von Nickelschichten beschrieben.

In der FR-A 2 292 057 (5) werden cyclische Ammoniumverbindungen der allgemeinen Formel III
in der R¹⁰ für Wasserstoff, Methyl, Ethyl, Propyl, iso-Propyl, Carboxyl oder aliphatischen Carboxylester steht, R¹¹ Wasserstoff, Methyl, Carboxyl oder aliphatischen Carboxylester bezeichnet, R¹² den Rest eines aliphatischen Alkohols bedeutet, q die Zahl 0, 1 oder 2 bezeichnet und Y^{⊖} für Hydroxid oder Halogenid steht, als Glanzbildner in galvanischen Bädern für die Abscheidung von Nickel beschrieben.

In der Praxis werden üblicherweise als Glanzbildner Alkenylsulfonsäuren wie Natriumvinylsulfonat oder Natriumallylsulfonat in Kombination mit anderen Glanzbildnern wie Propargylalkohol, 2-Butin-1,4-diol, Propinsulfonsäure oder 3-Pyridinium-propylsulfonat verwendet.

Nachteilig bei den aus dem Stand der Technik bekannten Mitteln ist allerdings die in der Regel relativ hohe Einsatzkonzentration in den verwendeten Nickelelektrolyt-Bädern.

Der Erfindung lag daher ein verbessertes Verfahren zur Herstellung vernickelter Formteile unter Verwendung von Glanzbildnern, die bei besserer oder zumindest gleicher Glanzbildung wie bei beispielsweise 2-Pyridinium-1-sulfatoethan, 3-Pyridinium-propylsulfonat oder Verbindungen der allgemeinen Formeln II oder III in geringerer Konzentration eingesetzt zu werden brauchen, als Aufgabe zugrunde.

Demgemäß wurde ein Verfahren zur Herstellung vernickelter Formteile durch galvanisches Abscheiden von Nickel aus wäßrig-sauren Bädern, die als wesentliche Bestandteile ein oder mehrere Nickelsalze, eine oder mehrere anorganische Säuren und ein oder mehrere Glanzmittel enthalten gefunden, welches dadurch gekennzeichnet ist, daß man als Glanzmittel cyclische Ammoniumverbindungen der allgemeinen Formel I
in der das N-Atom Bestandteil eines Pyridin-, Chinolin- oder Isochinolin-Ringsystemes ist, welches zusätzlich ein oder zwei C₁- bis C₄-Alkylsubstituenten tragen kann,
- R¹ und R²: für Wasserstoff oder C₁- bis C₄-Alkyl stehen,
- A: eine Gruppierung der Formel -CO-O-R³, -CO-CH₂-CO-O-R³, -O-CO-R³ oder -O-R³ bezeichnet, wobei
- R³: C₁- bis C₁₂-Alkyl, C₅- bis C₈-Cycloalkyl, C₇- bis C₁₂-Phenylalkyl oder Phenyl, welches durch ein oder zwei C₁- bis C₄-Alkylreste, C₁- bis C₄-Alkoxyreste, Halogenatome, Hydroxylgruppen, Phenylreste oder C₁- bis C₄-Alkoxycarbonylgruppen substituiert sein kann, bedeutet,
- m: für eine Zahl von 0 bis 10,
- n: für eine Zahl von 1 bis 4 und
- p: für 0 oder 1 stehen und
- X^{⊖}: ein n-wertiges anorganisches oder organisches Anion, welches die Wasserlöslichkeit fördert, bezeichnet,
mit der Maßgabe, daß für den Fall p=0 und A = -CO-O-C₁-C₁₂-Alkyl m nicht den Wert 1, 2 oder 3 annehmen darf und R¹ für den gleichen Fall ungleich Wasserstoff ist, falls m den Wert 0 annimmt,
einsetzt.

Als C₁- bis C₄-Alkylreste für R¹ und R² sowie für mögliche Substituenten am heterocyclischen Ringsystem und am Phenylkern kommen n-Propyl, iso-Propyl, n-Butyl, iso-Butyl, sec.-Butyl, tert.-Butyl und vor allem Methyl und Ethyl in Betracht.

Als alkylsubstituierte heterocyclische Ringsysteme für I seien beispielhaft genannt:
2-, 3- oder 4-Methylpyridinium,
2-, 3- oder 4-Ethylpyridinium,
3- oder 4-n-Propylpyridinium,
3- oder 4-iso-Propylpyridinium,
3- oder 4-n-Butylpyridinium,
4-tert.-Butylpyridinium,
2,3-, 2,4-, 2,5-, 2,6-, 3,4- oder 3,5-Dimethylpyridinium,
3-Methyl-4-isopropylpyridinium,
4-tert.-Butyl-3-methylpyridinium,
2-, 3-, 4-, 5-, 6-, 7- oder 8-Methylchinolinium und
1-, 3-, 4-, 5-, 6-, 7- oder 8-Methylisochinolinium.

Bevorzugt wird unsubstituiertes Pyridinium.

Als geradkettige oder verzweigte C₁- bis C₁₂-Alkylreste für R³ kommen beispielsweise neben der oben aufgeführten C₁- bis C₄-Alkylresten n-Amyl, iso-Amyl, sek.-Amyl, tert.-Amyl, Neopentyl, n-Hexyl, n-Heptyl, n-Octyl, 2-Ethylhexyl, n-Nonyl, iso-Nonyl, n-Decyl, n-Undecyl und n-Dodecyl in Betracht. Bevorzugt werden hiervon C₁- bis C₄-Alkylreste.

Als C₅- bis C₈-Cycloalkylreste für R³ kommen insbesondere Cyclopentyl, Cyclohexyl, Cycloheptyl, Cyclooctyl, Methylcyclopentyl, Dimethylcyclopentyl, Methylcyclohexyl, Dimethylcyclohexyl und Ethylcyclohexyl in Betracht. Bevorzugt werden hiervon Cyclopentyl und Cyclohexyl.

Als C₇- bis C₁₂-Phenylalkylgruppen für R³ eignen sich beispielsweise 1-Phenylethyl, 2-Phenylethyl, 1-Phenylpropyl, 2-Phenylpropyl, 3-Phenylpropyl, 2-Phenylprop-2-yl, 4-Phenylbutyl, 2,2-Dimethyl-2-phenylethyl, 5-Phenylamyl, 6-Phenylhexyl und vor allem Benzyl.

Bei Verwendung monosubstituierter Phenylreste für R³ ist das Substitutionsschema ortho, meta oder vorzugsweise para, bei disubstituierten Phenylresten stehen die Substituenten vor allem in 2,4-Position, z.B. bei 2,4-Xylyl. Es wird bei Vorhandensein von Substituenten ein Substitionsgrad von 1 bevorzugt. Besonders bevorzugt wird jedoch unsubstituiertes Phenyl.

Als C₁- bis C₄-Alkoxyreste kommen hierbei insbesondere Methoxy und Ethoxy, daneben aber auch n-Propoxy, iso-Propoxy, n-Butoxy, iso-Butoxy, sec.-Butoxy und tert.-Butoxy in Betracht.

Als C₁- bis C₄-Alkoxycarbonylgruppen dienen hierbei beispielsweise n-Propoxycarbonyl, iso-Propoxycarbonyl, n-Butoxycarbonyl, iso-Butoxycarbonyl, sec.-Butoxycarbonyl, tert.-Butoxycarbonyl, vor allem aber Ethoxycarbonyl und Methoxycarbonyl.

Der Begriff Halogenatom umfaßt hierbei Fluor, Jod, vor allem aber Brom und insbesondere Chlor.

Der Rest R¹ steht vorzugsweise für Wasserstoff, Methyl oder Ethyl, der Rest R² bedeutet vorzugsweise Wasserstoff.

m steht vorzugsweise für eine Zahl von 0 bis 8, insbesondere 0 bis 5.

Als n-wertige Anionen X kommen die üblichen, normalerweise die Wasserlöslichkeit fördernden anorganischen oder organischen Anionen in Betracht, so vor allem Chlorid, Bromid, Fluorid, Sulfat, Hydrogensulfat, Methansulfonat, Trifluormethansulfonat, 2-Hydroxyethansulfoant, p-Toluolsulfonat, Nitrat, Tetrafluorborat, Perchlorat, 1-Hydroxyethan-1,1-diphosphonat, Dihydrogenphosphat, Hydrogenphosphat, Phosphat, Formiat, Acetat, Oxalat und Tartrat.

Hiervon werden ein- oder zweifach (n=1 oder 2) geladene Anionen, vor allem Fluorid, Sulfat, Methansulfonat, Nitrat und Tetrafluoroborat, insbesondere jedoch Chlorid und Bromid bevorzugt.

In einer bevorzugten Ausführungsform werden cyclische Ammoniumverbindungen der allgemeinen Formel Ia
in der die Variablen R¹, n und X^{⊖} die oben genannten Bedeutungen haben, R⁴ C₁- bis C₁₂-Alkyl oder C₅- bis C₈-Cycloalkyl bezeichnet und k für O oder eine Zahl von 4 bis 10 steht, mit der Maßgabe, daß R¹ ungleich Wasserstoff ist, falls k den Wert 0 annimmt, eingesetzt.

In einer weiteren bevorzugten Ausführungsform werden cyclische Ammoniumverbindungen der allgemeinen Formel Ib
in der die Variablen m, n und X^{⊖} die oben genannten Bedeutungen haben und R⁵ C₇- bis C₁₂-Phenylalkyl oder Phenyl, welches durch ein oder zwei C₁- bis C₄-Alkylreste substituiert sein kann, bezeichnet, eingesetzt.

In einer weiteren bevorzugten Ausführungsform werden cyclische Ammoniumverbindungen der allgemeinen Formel Ic
in der die Variabeln R¹, R², R³, m, n und X^{⊖} die oben genannten Bedeutungen haben, eingesetzt.

In einer weiteren bevorzugten Ausführungsform werden cyclische Ammoniumverbindungen der allgemeinen Formel Id
in der die Variablen R¹, R³, n und X^{⊖} die oben genannten Bedeutungen haben, eingesetzt.

In einer weiteren bevorzugten Ausführungsform werden cyclische Ammoniumverbindungen der allgemeinen Formel Ie
in der die Variablen R¹, R³, n und X^{⊖} die oben genannten Bedeutungen haben, eingesetzt.

In einer weiteren bevorzugte Ausführungsform werden cyclische Ammoniumverbindungen der allgemeinen Formel If
in der die Variablen R¹, R², R³, m, n und X^{⊖} die oben genannten Bedeutungen haben, eingesetzt.

Die erfindungsgemäß eingesetzten cyclischen Ammoniumverbindungen I lassen sich in vorteilhafter Weise durch Umsetzung der entsprechenden Vorstufe der allgemeinen Formel IV
in der Z eine nucleofuge Abgangsgruppe, vorzugsweise Chlor oder Brom, darstellt, mit einem Heterocyclus der allgemeinen Formel V
und gewünschtenfalls anschließenden Austausch des Anions Z^{⊖} gegen X^{⊖} herstellen.

Die Umsetzung der Komponenten IV und V wird zweckmäßgerweise in einem inerten organischen Lösungsmittel wie Toluol, Xylol, Petrolether, Ligroin, Cyclohexan, Aceton, Tetrahydrofuran, Dioxan, Methanol, Ethanol, iso-Propanol, Essigsäureethylester oder Benzoesäuremethylester oder in einer Mischung hieraus durchgeführt. Man kann die Umsetzung aber auch in Wasser oder in einem einphasigen oder zweiphasigen Gemisch aus Wasser und einem oder mehreren organischen Lösungsmitteln, vorzugsweise polaren organischen Lösungsmitteln, vornehmen. Bei Zweiphasengemischen kann ein üblicher Phasentransferkatalysator eingesetzt werden. Man arbeitet in der Regel bei Temperaturen von 40 bis 130°C, insbesondere bei 60 bis 110°C, und bei Normaldruck.

Ein Teil der als Glanzmittel eingesetzten cyclischen Ammoniumverbindungen I sind neue Stoffe. Deshalb sind weiterhin Gegenstand der vorliegenden Anmleldung cyclische Ammoniumverbindungen der allgemeinen Formel Ig
in der die Variablen
- R⁴: C₁- bis C₁₂-Alkyl oder C₅- bis C₈-Cycloalkyl,
- k: 0 oder eine Zahl von 4 bis 10,
- n: eine Zahl von 1 bis 4,
- X^{⊖}: ein n-wertiges anorganisches oder organisches Anion, welches die Wasserlöslichkeit fördert, und
- R⁶: C₂- bis C₄-Alkyl
bezeichnen.

Weiterhin sind auch Gegenstand der vorliegenden Anmeldung cyclische Ammoniumverbindungen der allgemeinen Formel Ih
in der die Variablen
- m: eine Zahl von 0 bis 10,
- n: eine Zahl von 1 bis 4,
- X^{⊖}: ein n-wertiges anorganisches oder organisches Anion, welches die Wasserlöslichkeit fördert, und
- R⁷: C₇- bis C₁₂-Phenylalkyl
bezeichnen.

Weiterhin sind auch Gegenstand der vorliegenden Anmeldung cyclische Ammoniumverbindungen der allgemeinen Formel Ij
in der die Variablen
- R¹: Wasserstoff oder C₁- bis C₄-Alkyl, n eine Zahl von 1 bis 4 und
- X^{⊖}: ein n-wertiges anorganisches oder organisches Anion, welches die Wasserlöslichkeit fördert, bezeichnen, und
- R⁸: C₃- bis C₁₂-Alkyl, C₅- bis C₈-Cycloalkyl, C₇- bis C₁₂-Phenylalkyl oder Phenyl, welches durch ein oder zwei C₁- bis C₄-Alkylreste, C₁- bis C₄-Alkoxyreste, Halogenatome, Hydroxylgruppen, Phenylreste oder C₁- bis C₄-Alkoxycarbonylgruppen substituiert sein kann, bedeutet.

Da die cyclischen Ammoniumverbindungen I den Wirkungscharakter von sekundären Glanzbildnern haben, werden sie vorzugsweise in Kombination mit weiteren, normalerweise primären Glanzbildnern, gegebenenfalls auch mit einem oder mehreren weiteren sekundären Glanzbildnern verwendet. Als primäre Glanzbildner kommen beispielsweise Vinylsulfonsäure- oder Allylsulfonsäure-Natriumsalz, als sekundäre Glanzbildner beispielsweise 2-Butin-1,4-diol oder Propargylalkohol in Frage.

Die verwendeten wäßrig-sauren Nickelelektrolyt-Bäder enthalten ein oder meist mehrere Nickelsalze, z.B. Nickelsulfat und Nickelchlorid, eine oder mehrere anorganische Säuren, vorzugsweise Borsäure und Schwefelsäure, als Glanzmittel die Verbindungen I allein oder vorzugsweise in Kombination mit weiteren üblichen Glanzmitteln sowie gegebenenfalls weitere übliche Hilfsmittel und Zusätze in den hierfür üblichen Konzentrationen, z.B. Netzmittel und Porenverhütungsmittel. Gebräuchlich wäßrig-saure Nickelelektrolyte ("Watts-Elektrolyte") haben die folgende Grundzusammensetzung:
200 bis 350 g/l NiSO₄ · 7 H₂O
30 bis 150 g/l NiCl₂ · 6 H₂O
30 bis 50 g/l H₃BO₃.

Der pH-Wert der Elektrolyt-Bäder liegt üblicherweise zwischen 3 und 6, vorzugsweise zwischen 4 und 5. Zur Einstellung dieses pH-Wertes dient zweckmäßigerweise eine starke Mineralsäure, vorzugsweise Schwefelsäure.

Die Verbindungen I liegen in den Elektrolyt-Bädern in niedrigen Konzentrationen, in der Regel zwischen 0,04 und 0,5 g/l, vorzugsweise zwischen 0,1 und 0,3 g/l, vor. Die Konzentrationen weiterer üblicher Glanzmittel liegen normalerweise im Bereich von jeweils 0,1 bis 10 g/l, insbesondere 0,1 bis 2,0 g/l.

Mit den beschriebenen Nickelelektrolyt-Bädern können vor allem Nickelüberzüge auf Formteilen aus Stahl, daneben aber auch auf Formteilen aus anderen Materialien, beispielsweise Messing, die wie üblich vorbehandelt worden sind, galvanisch erzeugt werden. Hierzu arbeitet man in der Regel bei Temperaturen von 30 bis 80°C, vorzugsweise 40 bis 60°C.

Die erfindungsgemäß eingesetzten Verbindungen I zeichnen sich durch eine außerordentlich hohe Glanzbildung aus. Man erreicht mit ihnen in der Regel einen stärkeren Glanz als mit den üblichen Glanzbildnern bei deutlich niedrigerer Dosierung in den Nickelelektrolyt-Bädern.

### Herstellungsbeispiele

### Beispiel 1

### Herstellung von 2-Pyridiniumbuttersäureethylester-bromid

7,9 g (0,1 mol) Pyridin und 19,5 g (0,1 mol) 2-Brombuttersäureethylester wurden in 40 ml Aceton 6 h unter Rückfluß erhitzt. Danach wurde das Lösungsmittel abdestilliert, der Rückstand mit wenig Aceton gewaschen und im Vakuum bei ca. 0,1 mbar getrocknet. Man erhielt 21,6 g (entsprechend einer Ausbeute 79 %) der Titelverbindung in Form von farblosen Kristallen. Die Reinheit des Produktes lag bei über 99 %.

### Beispiel 2

### Herstellung von Essigsäure-2-pyridiniumethylester-bromid

Die Titelverbindung wurde analog zu Beispiel 1 aus Pyridin und Essigsäure-2-bromethylester in einer Ausbeute 81 % hergestellt.

### Beispiel 3

### Herstellung von 2-Pyridiniumbuttersäuremethylester-bromid

Die Titelverbindung wurde analog zu Beispiel 1 aus Pyridin und 2-Brombuttersäuremethylester in einer Ausbeute 85 % hergestellt.

### Beispiel 4

### Herstellung von 2-Pyridiniumpropionsäurepentylester-bromid

Die Titelverbindung wurde analog zu Beispiel 1 aus Pyridin und 2-Brompropionsäurepentylester in einer Ausbeute 79 % hergestellt.

### Beispiel 5

### Herstellung von 4-Pyridiniumcrotonsäureethylester-bromid

Die Titelverbindung wurde analog zu Beispiel 1 aus Pyridin und 4-Bromcrotonsäureethylester in einer Ausbeute von 70 % hergestellt.

### Beispiel 6

### Herstellung von 4-Pyridiniumcrotonsäuremethylester-bromid

Die Titelverbindung wurde analog zu Beispiel 1 aus Pyridin und 4-Bromcrotonsäuremethylester in einer Ausbeute von 71 % hergestellt.

### Beispiel 7

### Herstellung von Pyridiniumessigsäurebenzylester-bromid

Die Titelverbindung wurde analog zu Beispiel 1 aus Pyridin und Bromessigsäurebenzylester in einer Ausbeute von 80 % hergestellt.

### Beispiel 8

### Herstellung von 3-Pyridiniumpropionsäurephenylester-chlorid

Die Titelverbindung wurde analog zu Beispiel 1 aus Pyridin und 3-Chlorpropionsäurephenylester in einer Ausbeute von 86 % hergestellt.

### Beispiel 9

### Herstellung von 4-Pyridiniumacetessigsäure-iso-propylester-chlorid

Die Titelverbindung wurde analog zu Beispiel 1 aus Pyridin und 4-Chloracetessigsäure-iso-propylester in einer Ausbeute von 71 % hergestellt.

### Beispiel 10

### Herstellung von 4-Pyridiniumacetessigsäure-tert.-butylester-chlorid

Die Titelverbindung wurde analog zu Beispiel 1 aus Pyridin und 4-Chloracetessigsäure-tert.-butylester in einer Ausbeute von 73 % hergestellt.

### Beispiel 11

### Herstellung von 4-Pyridiniumacetessigsäuremethylester-chlorid

Die Titelverbindung wurde analog zu Beispiel 1 aus Pyridin und 4-Chloracetessigsäuremethylester in einer Ausbeute von 74 % hergestellt.

### Beispiel 12

### Herstellung von 4-Pyridiniumacetessigsäureethylester-chlorid

Die Titelverbindung wurde analog zu Beispiel 1 aus Pyridin und 4-Chloracetessigsäureethylester in einer Ausbeute von 70 % hergestellt.

### Beispiel 13

### Herstellung von 2-Pyridiniumethyl-methylether-bromid

Die Titelverbindung wurde analog zu Beispiel 1 aus Pyridin und 2-Bromethyl-methylether in einer Ausbeute von 69 % hergestellt.

### Anwendungsbeispiele

Die gemäß den Beispielen 1 bis 13 hergestellten Produkte wuren als Glanzmittel in schwach sauren galvanischen Bädern zur Abscheidung von Nickel eingesetzt.

Der verwendete wäßrige Nickelelektrolyt hatte folgende Zusammensetzung:
300 g/l NiSO₄ · 7 H₂O
60 g/l NiCl₂ · 6 H₂O
45 g/l H₃BO₃
2 g/l Saccharin
0,8 g/l Vinylsulfonsäure-Natriumsalz
x g/l Glanzbildner gemäß Tabelle
0,5 g/l eines Fettalkoholderivates der Formel C₁₂H₂₅/C₁₄H₂₉-O-(CH₂CH₂O)₂-SO₃Na als Netzmittel
Der pH-Wert des Elektrolyten wurde mit Schwefelsäure auf 4,2 eingestellt.

Es wurden Messingbleche verwendet, die vor der Beschichtung mit Nickel in einem alkalischen Elektrolyten nach den üblichen Methoden kathodisch entfettet wurden. Die Nickelabscheidung erfolgte in einer 250 ml-Hull-Zelle bei 55°C und einer Stromstärke von 2A während eines Zeitraumes von 10 Minuten. Anschließend wurden die Bleche mit Wasser gespült und mit Preßluft getrocknet.

Die folgende Tabelle zeigt die Ergebnisse dieser Versuche. Man erkennt, daß mit den erfindungsgemäßen Glanzbildnern ein stärkerer Glanz erzielt wurde als mit den Glanzbildnern des Standes der Technik, und das zum Teil bei deutlich niedrigerer Dosierung in den Nickelelektrolyt-Bädern.

Die Vergleichsverbindungen C und D sind aus (3) bzw. (4) und die Vergleichsverbindung E ist aus (5) bekannt.

## Patentansprüche

1. Verfahren zur Herstellung vernickelter Formteile durch galvanisches Abscheiden von Nickel aus wäßrig-sauren Bädern, die als wesentliche Bestandteile ein oder mehrere Nickelsalze, eine oder mehrere anorganische Säuren und ein oder mehrere Glanzmittel enthalten, dadurch gekennzeichnet, daß man als Glanzmittel cyclische Ammoniumverbindungen der allgemeinen Formel I in der das N-Atom Bestandteil eines Pyridin-, Chinolin- oder Isochinolin-Ringsystemes ist, welches zusätzlich ein oder zwei C₁- bis C₄-Alkylsubstituenten tragen kann,
R¹ und R² für Wasserstoff oder C₁- bis C₄-Alkyl stehen,
A eine Gruppierung der Formel -CO-O-R³, -CO-CH₂-CO-O-R³, -O-CO-R³ oder -O-R³ bezeichnet, wobei
R³ C₁- bis C₁₂-Alkyl, C₅- bis C₈-Cycloalkyl, C₇- bis C₁₂-Phenylalkyl oder Phenyl, welches durch ein oder zwei C₁- bis C₄-Alkylreste, C₁- bis C₄-Alkoxyreste, Halogenatome, Hydroxylgruppen, Phenylreste oder C₁- bis C₄-Alkoxycarbonylgruppen substituiert sein kann, bedeutet,
m für eine Zahl von 0 bis 10, n für eine Zahl von 1 bis 4 und p für 0 oder 1 stehen und
X^{⊖} ein n-wertiges anorganisches oder organisches Anion, welches die Wasserlöslichkeit fördert, bezeichnet, mit der Maßgabe, daß für den Fall p = O und A = -CO-O-C₁-C₁₂-Alkyl m nicht den Wert 1, 2 oder 3 annehmen darf und R¹ für den gleichen Fall ungleich Wasserstoff ist, falls m den Wert O annimmt, einsetzt.

2. Verfahren zur Herstellung vernickelter Formteile nach Anspruch 1, dadurch gekennzeichnet, daß man als Glanzmittel cyclische Ammoniumverbindungen der allgemeinen Formel Ia in der die Variablen R¹, n und X^{⊖} die oben genannten Bedeutungen haben, R⁴ C₁- bis C₁₂-Alkyl oder C₅- bis C₈-Cycloalkyl bezeichnet und k für 0 oder eine Zahl von 4 bis 10 steht, mit der Maßgabe, daß R¹ ungleich Wasserstoff ist, falls k den Wert 0 annimmt, einsetzt.

3. Verfahren zur Herstellung vernickelter Formteile nach Anspruch 1, dadurch gekennzeichnet, daß man als Glanzmittel cyclische Ammoniumverbindungen der allgemeinen Formel Ib in der die Variablen m, n und X^{⊖} die oben genannten Bedeutungen haben und R⁵ C₇- bis C₁₂-Phenylalkyl oder Phenyl, welches durch ein oder zwei C₁- bis C₄-Alkylreste substituiert sein kann, bezeichnet, einsetzt.

4. Verfahren zur Herstellung vernickelter Formteile nach Anspruch 1, dadurch gekennzeichnet, daß man als Glanzmittel cyclische Ammoniumverbindungen der allgemeinen Formel Ic in der die Variablen R¹, R², R³, m, n und X^{⊖} die oben genannten Bedeutungen haben, einsetzt.

5. Verfahren zur Herstellung vernickelter Formteile nach Anspruch 1, dadurch gekennzeichnet, daß man als Glanzmittel cyclische Ammoniumverbindungen der allgemeinen Formel Id in der die Variablen R¹, R³, n und X^{⊖} die oben genannten Bedeutungen haben, einsetzt.

6. Verfahren zur Herstellung vernickelter Formteile nach Anspruch 1, dadurch gekennzeichnet, daß man als Glanzmittel cyclische Ammoniumverbindungen der allgemeinen Formel Ie in der die Variablen R¹, R³, n und X^{⊖} die oben genannten Bedeutungen haben, einsetzt.

7. Verfahren zur Herstellung vernickelter Formteile nach Anspruch 1, dadurch gekennzeichnet, daß man als Glanzmittel cyclische Ammoniumverbindungen der allgemeinen Formel If in der die Variablen R¹, R², R³, m, n und X^{⊖} die oben genannten Bedeutungen haben, einsetzt.

8. Verfahren zur Herstellung vernickelter Formteile nach den Ansprüchen 1 bis 7, dadurch gekennzeichnet, daß man neben den cyclischen Ammoniumverbindungen I mindestens ein weiteres Glanzmittel verwendet.

9. Cyclische Ammoniumverbindungen der allgemeinen Formel Ig in der die Variablen
R⁴ C₁- bis C₁₂-Alkyl oder C₅- bis C₈-Cycloalkyl,
k 0 oder eine Zahl von 4 bis 10,
n eine Zahl von 1 bis 4,
X^{⊖} ein n-wertiges anorganisches oder organisches Anion, welches die Wasserlöslichkeit fördert, und
R⁶ C₂- bis C₄-Alkyl
bezeichnen.

10. Cyclische Ammoniumverbindungen der allgemeinen Formel Ih in der die Variablen
m eine Zahl von 0 bis 10,
n eine Zahl von 1 bis 4,
X^{⊖} ein n-wertiges anorganisches oder organisches Anion, welches die Wasserlöslichkeit fördert, und
R⁷ C₇- bis C₁₂-Phenylalkyl
bezeichnen.

11. Cyclische Ammoniumverbindungen der allgemeinen Formel Ij in der die Variablen
R¹ Wasserstoff oder C₁- bis C₄-Alkyl,
n eine Zahl von 1 bis 4 und
X^{⊖} ein n-wertiges anorganisches oder organisches Anion, welches die Wasserlöslichkeit fördert, bezeichnen, und
R⁸ C₃- bis C₁₂-Alkyl, C₅- bis C₈-Cycloalkyl, C₇- bis C₁₂-Phenylalkyl oder Phenyl, welches durch ein oder zwei C₁- bis C₄-Alkylreste, C₁- bis C₄-Alkoxyreste, Halogenatome, Hydroxylgruppen, Phenylreste oder C₁- bis C₄-Alkoxycarbonylgruppen substituiert sein kann, bedeutet.

## Claims

1. A process for producing nickelized shaped articles by electrodeposition of nickel from aqueous acidic baths containing as essential constituents one or more nickel salts, one or more inorganic acids and one or more brighteners, which comprises using brighteners that are cyclic ammonium compounds of the general formula I where the nitrogen atom is part of a pyridine, quinoline or isoquinoline ring system which can additionally carry one or two C₁-C₄-alkyl substituents,
R¹ and R² are each hydrogen or C₁-C₄-alkyl,
A is a group of the formula -CO-O-R³, -CO-CH₂-CO-O-R³, -O-CO-R³ or -O-R³, where
R³ is C₁-C₁₂-alkyl, C₅-C₈-cycloalkyl, C₇-C₁₂-phenylalkyl or phenyl which can be substituted by one or two C₁-C₄-alkyl radicals, C₁-C₄-alkoxy radicals, halogen atoms, hydroxyl groups, phenyl radicals or C₁-C₄-alkoxycarbonyl groups,
m is from 0 to 10, n is from 1 to 4, p is 0 or 1, and
X^{⊖} is an n-valent inorganic or organic anion which promotes water solubility,
with the proviso that for p = 0 and A = -CO-O-C₁-C₁₂-alkyl m must not be 1, 2 or 3 and under the same conditions R¹ must not be hydrogen when m is 0.

2. A process for producing nickelized shaped articles as claimed in claim 1, wherein the brighteners used are cyclic ammonium compounds of the general formula Ia where the variables R¹, n and X^{⊖} are each as defined above, R⁴ is C₁-C₁₂-alkyl or C₅-C₈-cycloalkyl, and k is 0 or from 4 to 10, with the proviso that R¹ is not hydrogen when k is 0.

3. A process for producing nickelized shaped articles as claimed in claim 1, wherein the brighteners used are cyclic ammonium compounds of the general formula Ib where the variables m, n and X^{⊖} are each as defined above and R⁵ is C₇-C₁₂-phenylalkyl or phenyl which can be substituted by one or two C₁-C₄-alkyl radicals.

4. A process for producing nickelized shaped articles as claimed in claim 1, wherein the brighteners used are cyclic ammonium compounds of the general formula Ic where the variables R¹, R², R³, m, n and X^{⊖} are each as defined above.

5. A process for producing nickelized shaped articles as claimed in claim 1, wherein the brighteners used are cyclic ammonium compounds of the general formula Id where the variables R¹, R³, n and X^{⊖} are each as defined above.

6. A process for producing nickelized shaped articles as claimed in claim 1, wherein the brighteners used are cyclic ammonium compounds of the general formula Ie where the variables R¹, R³, n and X^{⊖} are each as defined above.

7. A process for producing nickelized shaped articles as claimed in claim 1, wherein the brighteners used are cyclic ammonium compounds of the general formula If where the variables R¹, R², R³, m, n and X^{⊖} are each as defined above.

8. A process for producing nickelized shaped articles as claimed in any of claims 1 to 7, wherein in addition to the cyclic ammonium compounds I at least one further brightener is used.

9. Cyclic ammonium compounds of the general formula Ig where R⁴ is C₁-C₁₂-alkyl or C₅-C₈-cycloalkyl, k is 0 or from 4 to 10, n is from 1 to 4, X^{⊖} is an n-valent inorganic or organic anion which promotes water solubility, and R⁶ is C₂-C₄-alkyl.

10. Cyclic ammonium compounds of the general formula Ih where m is from 0 to 10, n is from 1 to 4, X^{⊖} is an n-valent inorganic or organic anion which promotes water solubility, and R⁷ is C₇-C₁₂-phenylalkyl.

11. Cyclic ammonium compounds of the general formula Ij where R¹ is hydrogen or C₁-C₄-alkyl, n is from 1 to 4, X^{⊖} is an n-valent inorganic or organic anion which promotes water solubility, and R⁸ is C₃-C₁₂-alkyl, C₅-C₈-cycloalkyl, C₇-C₁₂-phenylalkyl or phenyl which can be substituted by one or two C₁-C₄-alkyl radicals, C₁-C₄-alkoxy radicals, halogen atoms, hydroxyl groups, phenyl radicals or C₁-C₄-alkoxycarbonyl groups.

## Revendications

1. Procédé de fabrication d'articles moulés nickelés par la déposition ou le dépôt galvanique de nickel à partir de bains aqueux-acides, qui contiennent, à titre de constituants essentiels, un ou plusieurs sels de nickel, un ou plusieurs acides organiques et un ou plusieurs agents de brillantage, caractérisé en ce que l'on utilise, à titre d'agents de brillantage, des composés d'ammonium cycliques de la formule générale I dans laquelle l'atome d'azote fait partie d'un système cyclique pyridinique, quinoléinique, ou isoquinoléinique, qui peuvent complémentairement porter un ou deux substituants alkyle en C₁ à C₄,
R¹ et R² représentent des atomes d'hydrogène ou des radicaux alkyle en C₁ à C₄,
A représente un groupement de la formule -CO-O-R³, -CO-CH₂-CO-O-R³, -O-CO-R³ ou -O-R³, où
R³ représente un radical alkyle en C₁ à C₁₂, cycloalkyle en C₅ à C₈, phénylalkyle en C₇ à C₁₂, ou phényle, qui peut être substitué par un ou deux radicaux alkyle en C₁ à C₄, radicaux alcoxy en C₁ à C₄, atomes d'halogènes, radicaux hydroxyle, radicaux phényle, ou radicaux alcoxycarbonyle en C₁ à C₄,
m représente un nombre dont la valeur varie de 0 à 10,
n représente un nombre dont la valeur varie de 1 à 4 et
p est égal à 0 ou à 1 et
X^{⊖} représente un anion inorganique ou organique, n-valant, qui confère de l'hydrosolubilité, avec la condition que, dans le cas où p = O et A = -CO-O-alkyle en C₁ à C₁₂, m ne soit ni 1, ni 2, ni 3 et R¹, dans le même cas, diffère de l'hydrogène dans le cas où m est égal à 0.

2. Procédé de fabrication d'articles moulés nickelés suivant la revendication 1, caractérisé en ce que l'on utilise, à titre d'agents de brillantage, des composés d'ammonium cycliques répondant à la formule générale Ia dans laquelle les variables R¹, n et X^{⊖} possèdent les valeurs qui leur ont été précédemment attribuées, R⁴ représente un radical alkyle en C₁ à C₁₂ ou cycloalkyle en C₅ à C₈ et k est égal à 0 ou représente un nombre dont la valeur varie de 4 à 10, avec la condition que R¹ diffère de l'hydrogène dans le cas où k est égal à 0.

3. Procédé de fabrication d'articles moulés nickelés suivant la revendication 1, caractérisé en ce que l'on utilise, à titre d'agents de brillantage, des composés d'ammonium cycliques répondant à la formule générale Ib dans laquelle les variables m, n et X^{⊖} possèdent les significations qui leur ont été précédemment attribuées et R⁵ représente un radical phénylalkyle en C₇ à C₁₂, ou un radical phényle, qui peut être substitué par un ou deux radicaux alkyle en C₁ à C₄.

4. Procédé de fabrication d'articles moulés nickelés suivant la revendication 1, caractérisé en ce que l'on utilise, à titre d'agents de brillantage, des composés d'ammonium cycliques répondant à la formule générale Ic dans laquelle les variables R¹, R², R³, m, n et X^{⊖} possèdent les significations qui leur ont été précédemment attribuées.

5. Procédé de fabrication d'articles moulés nickelés suivant la revendication 1, caractérisé en ce que l'on utilise, à titre d'agents de brillantage, des composés d'ammonium cycliques répondant à la formule générale Id dans laquelle les variables R¹, R³, n et X^{⊖} possèdent les significations qui leur ont été précédemment attribuées.

6. Procédé de fabrication d'articles moulés nickelés suivant la revendication 1, caractérisé en ce que l'on utilise, à titre d'agents de brillantage, des composés d'ammonium cycliques répondant à la formule générale Ie dans laquelle les variables R¹, R³, n et X^{⊖} possèdent les significations que leur ont été précédemment attribuées.

7. Procédé de fabrication d'articles moulés nickelés suivant la revendication 1, caractérisé en ce que l'on utilise, à titre d'agents de brillantage, des composés d'ammonium cycliques répondant à la formule générale If dans laquelle les variables R¹, R², R³, m, n et X^{⊖} possèdent les significations qui leur ont été précédemment attribuées.

8. Procédé de fabrication d'articles moulés nickelés suivant l'une quelconque des revendications 1 à 7, caractérisé en ce que l'on utilise, outre les composés d'ammonium cycliques I, au moins un agent de brillantage supplémentaire.

9. Composés d'ammonium cycliques répondant à la formule générale Ig dans laquelle
R⁴ représente un radical alkyle en C₁ à C₁₂ ou cycloalkyle en C₅ à C₈,
k est égal à 0 ou représente un nombre dont la valeur varie de 4 à 10,
n représente un nombre dont la valeur varie de 1 à 4,
X^{⊖} représente un anion inorganique ou organique, n-valant, qui favorise l'hydrosolubilité et
R⁶ représente un radical alkyle en C₂ à C₄.

10. Composés d'ammonium cycliques répondant à la formule générale Ih dans laquelle
m représente un nombre dont la valeur varie de 0 à 10,
n représente un nombre dont la valeur varie de 1 à 4,
X^{⊖} représente un anion inorganique ou organique, n-valant, qui favorise l'hydrosolubilité et
R⁷ représente un radical phénylalkyle en C₇ à C₁₂.

11. Composés d'ammonium cycliques répondant à la formule générale Ij dans laquelle
R¹ représente un atome d'hydrogène ou un radical alkyle en C₁ à C₄,
n représente un nombre dont la valeur varie de 1 à 4 et
X^{⊖} représente un anion inorganique ou organique, n-valant, qui favorise l'hydrosolubilité et
R⁸ représente un radical alkyle en C₃ à C₁₂, cycloalkyle en C₅ à C₈, phénylalkyle en C₇ à C₁₂, ou phényle, qui peut être substitué par un ou deux radicaux alkyle en C₁ à C₄, radicaux alcoxy en C₁ à C₄, atomes d'halogènes, radicaux hydroxyle, radicaux phényle, ou radicaux alcoxycarbonyle en C₁ à C₄.
